# EUROPÄISCHE PATENTSCHRIFT

(11) **EP 0 420 999 B1**
(45) Veröffentlichungstag und Bekanntmachung des Hinweises auf die Patenterteilung: **06.09.1995**
(21) Anmeldenummer: 89118205.7
(22) Anmeldetag: 30.09.1989
(51) Int. Cl.: B27K 7/00

(54) **Verfahren zur Behandlung von Korkstopfen**
Process for treating cork stoppers
Procédé de traitement de bouchons en liège

(43) Veröffentlichungstag der Anmeldung: 10.04.1991
(73) Patentinhaber: Henkel Kommanditgesellschaft auf Aktien, 40191 Düsseldorf (DE); HEINRICH GÜLTIG KORKWARENFABRIKATION GmbH, D-74080 Heilbronn (DE)
(72) Erfinder: Bousser, Charles, F-51000 Chalons-Sur-Marne (FR); Duteriza, Jean-Charles, F-91230 Montgeron (FR); Hagen, Marc, F-68000 Colmar (FR)

(56) Entgegenhaltungen:
- EP-A- 0 322 650
- DE-A- 2 536 617
- FR-A- 2 569 369
- FR-A- 2 635 292

## Beschreibung

Die vorliegende Erfindung betrifft ein Verfahren zur Behandlung von Korkstopfen.

Das bei Önologen und Flaschenabfüllern wohlbekannte Problem mit der Bezeichnung "Korkgeschmack" verursacht jedes Jahr Verluste, die mehr als 1 % der Gesamtweinerzeugung betragen können, die also erheblich sind.

Unter dieser Bezeichnung "Korkgeschmack" versteht man alle Geschmacksfehler des Weins, die unterschiedlichen Ursprungs sein können. Man konnte jedoch feststellen, daß diese Probleme auf der einen Seite häufig auf das Waschen der Korke mit chlorhaltigen Produkten und auf der anderen Seite auf die Anwesenheit oder Entstehung von Mikroorganismen im Korkmaterial zurückzuführen waren, die entweder bereits im Kork vorhanden waren, oder im Laufe der späteren Behandlungsphasen auftraten.

Um den nachteiligen Einfluß der im Kork angesiedelten Mikrobenflora auf das Getränk auszuschalten, insbesondere auf in Flaschen abgefüllten Wein, hat es sich eingebürgert, die Korke vor der Benutzung einer Desinfektion zu unterziehen; diese besteht traditionell im Eintauchen der Korke in eine Natriumhypochloritlösung. Diese Behandlung erfolgt zumeist direkt beim Hersteller.

Die vorgenannte Behandlung gestattet durchaus eine zufriedenstellende Desinfektion des Korks, wenn man an das bakterizide und sporentötende Wirkungsspektrum denkt, wie es von Hypochloriten bekannt ist, aber es wurde nachgewiesen, daß dies eine Freisetzung von Chlor mit sich brachte, die in Anwesenheit der im Kork vorhandenen Polyphenole und/oder Tannine zur Freisetzung von solchen Verbindungen wie beispielsweise Trichloranisol führte, worin bestimmte Fachleute den wesentlichen Faktor sehen, der für den "Korkgeschmack" verantwortlich ist.

Aus diesem Grunde hat man versucht, die Hypochlorite durch andere Desinfektionsmittel mit ähnlicher Wirkung, jedoch ungiftiger Art, zu ersetzen, die für die Behandlung der für die Flaschenabfüllung bestimmten Korke eingesetzt werden können.

Parallel zu den vorerwähnten Problemen will die Industrie über Korke verfügen, deren Aussehen möglichst angenehm ist und die in jedem Falle fleckfrei sind; aus diesem Grunde haben es sich die Lieferanten zur Gewohnheit gemacht, die Korke einer Entfärbung zu unterziehen, worauf ggf. eine Neufärbung entsprechend der in jeder Region üblichen Gebräuche erfolgt. In Anbetracht der wohlbekannten Entfär-bungseigenschaften von Natriumhypochlorit findet diese Behandlung derzeit gleichzeitig mit der Desinfektion statt.

Diese Zwänge machen ganz deutlich, daß man, um das Natriumhypochlorit bei der Behandlung von Korken ersetzen zu können, ein ungiftiges Produkt auswählen muß, welches nicht nur über ein sehr breites mikrobizides Spektrum, sondern auch über intensive Oxidationseigenschaften verfügt, um die angestrebte Bleichung herbeizuführen.

Von den untersuchten Produkten kam nur der Einsatz von Wasserstoffperoxid oder von Peressigsäure in Betracht; die bis heute vorgeschlagenen Behandlungsverfahren waren jedoch hauptsächlich wegen des wenig angenehmen Aussehens der so hergestellten Korke nicht zufriedenstellend, und das klassische Hypochloritverfahren ist daher heute noch weitgehend in Gebrauch.

Um das Aussehen der der Industrie angebotenen Korke zu verbessern, hatte man sich im übrigen angewöhnt, die mit Natriumhypochlorit behandelten Korke eine Lösung auf Oxalsäuregrundlage durchlaufen zu lassen; Hauptfunktion dieser Behandlung war es, die an der Oberfläche der Korke vorhandenen Flecke zu entfernen (ziegelrote Flecke mit hohem Tannin- und Eisenanteil) und somit das Aussehen der Korke zu verbessern.

Nun kann jedoch eine solche Behandlung deswegen nicht mehr angewandt werden, weil Oxalsäure inzwischen unter die toxischen Substanzen eingereiht wird.

Demzufolge ist es unbedingt erforderlich, ein Verfahren zur Behandlung der Korke zu schaffen, welches aufgrund seiner Art einerseits an die Stelle der Hypochlorite und andererseits an die Stelle der Oxalsäurebehandlung treten kann.

Zu diesem Zweck hat man natürlich daran gedacht, der Bleich- und Desinfektionsbehandlung eine Oberflächendelignifizierung vorzuschalten und zu diesem Zweck ein alkalisches Reagens einzusetzen, insbesondere Soda, wobei es sich um ein bekanntes Ligninlösungsmittel handelt, welches seit vielen Jahrzehnten besonders im Rahmen der Papierherstellung verwendet wird. Die Versuche, die man zu diesem Zweck durchgeführt hat, fielen jedoch nicht zufriedenstellend aus.

Die vorliegende Erfindung hat den Zweck, diese vorerwähnten Schwierigkeiten zu beseitigen, indem sie ein Verfahren zur Behandlung von Korkstopfen ohne Hypochlorit vorschlägt, womit die Bildung von Anisolverbindungen vermieden werden kann und gleichzeitig eine nahezu vollständige Vernichtung sämtlicher Mikrobenkeime stattfindet, so daß man Produkte erzielt, bei denen es nicht zur Entwicklung eines "Korkgeschmacks" kommen kann, und die aufgrund ihrer Beschaffenheit gleichzeitig die Bleichung der Korke und die Unterdrückung brauner Flecken an der Oberfläche verhindern und ein feines, gleichmäßiges und ansehnliches Oberflächengefüge bewirken.

Gegenstand der EP-A-0 322 650 ist ein Verfahren zum Bleichen und Sterilisieren von Kork-Artikeln, welches nur zwei Behandlungsstufen umfaßt. In der ersten Verfahrensstufe werden die Kork-Artikel mit einer wäßrigen alkalischen Wasserstoffperoxid-Lösung behandelt, die vorzugsweise 30 bis 150 g/l Wasserstoffperoxid, 2 bis 20 g/l Natriumhydroxid und 2 bis 50 g/l Natriumsilicat enthält. Es folgt unmittelbar, d. h. ohne jedwede Zwischenspülung mit Wasser, eine Trocknungsstufe, bei welcher die Kork-Artikel einer Bestrahlung mit UV-Licht ausgesetzt werden. Die auf diese Weise behandelten Kork-Artikel, insbesondere Korkstopfen, weisen einen verbesserten Bleichgrad, verglichen mit einer üblichen Wasserstoffperoxid-Behandlung, auf.

In der FR-A-2 569 369 wird ein mehrstufiges Verfahren zum Sterilisieren und Bleichen von Korkstopfen beschrieben. Hierbei werden die Korkstopfen in der ersten Verfahrensstufe gleichfalls mit einer wäßrigen alkalischen Wasserstoffperoxid-Lösung behandelt, die 4 bis 15 Gew.-% Wasserstoffperoxid sowie vorzugsweise Natriumhydroxid als alkalische Substanz und Natrium- oder Kaliumsilicat als Stabilisator enthält. Es folgt ein Waschen der Korkstopfen mit Wasser. In der dritten Verfahrensstufe werden die Korkstopfen mit einer wäßrigen Lösung einer sauren Substanz behandelt, welche einen pH-Wert im Bereich von 0 bis 4 aufweist. Als saure Substanzen kommen hierbei bevorzugt in Frage: Al₂(SO₄)₃, NaHSO₄, KHSO₄, Natrium- oder Kaliummetabisulfit, H₂SO₄, SO₂ oder Citronensäure. Abschließend werden die so behandelten Korkstopfen getrocknet.

Schließlich betrifft die DE-A-25 36 617 lagerstabile Konzentrate für die Herstellung und Ergänzung von funktionellen Mitteln auf Basis von aliphatischen Monopercarbonsäuren. Diese Konzentrate weisen einen Gehalt von 0,5 bis 20 Gew.-% Persäure mit 2 bis 3 C-Atomen und/oder entsprechender aliphatischer Monocarbonsäure, 25 bis 40 Gew.-% H₂O₂ sowie Wasser auf. Bevorzugt sind Konzentrate, die 5 bis 10 Gew.-% Peressigsäure und/oder Essigsäure sowie einen molaren überschuß an H₂O₂ im Verhältnis von mindestens 2 : 1 enthalten. Derartige Konzentrate können leicht auf die in der Lebensmitteltechnologie und im medizinischen Sektor üblichen Anwendungskonzentrationen von 0,1 bis 1 % verdünnt werden.

Demgegenüber betrifft die vorliegende Erfindung ein Verfahren zur Reinigung und Desinfektion von Korkstopfen, wobei man
a) in einer ersten Phase oder Reinigungsphase insbesondere unter Umrühren die Korke bei Umgebungstemperatur in einer alkalischen, wäßrigen Lösung behandelt, die eine Mischung aus Natriumhydroxid, Natriumsilicat und Wasserstoffperoxid enthält,
welches dadurch gekennzeichnet ist, daß man
b) in einer zweiten Phase oder Ruhepause die Korke bei einer Temperatur im Bereich von 40 bis 80 °C trocknet, anschließend spült und
c) in einer dritten Phase oder Desinfektionsphase die Korke mittels einer im Gleichgewicht befindlichen sauren, wäßrigen Lösung behandelt, die eine Mischung aus Essig- und Peressigsäure sowie Wasserstoffperoxid enthält,
d) wobei auf diese dritte Phase eine abschließende Trocknungsphase folgt.

Nach einem anderen Merkmal der Erfindung wird die dritte Phase bei einer Temperatur zwischen 10 und 60 °C angewandt.

Bei Anwendung der ersten Phase dieses Verfahrens ist die gleichzeitige Behandlung mit den drei Komponenten wesentlich: Tatsächlich kommt es zu einem Synergismus zwischen der Wirkung der Natronlauge, womit das Lignin oberflächlich gelöst und somit die ästhetischen Fehler des Korks ausgeschaltet werden können, und der gleichzeitigen Wirkung von Natriumsilikat und Wasserstoffperoxid; im übrigen besteht die Möglichkeit, den Bleichungsgrad der Korke je nach Bedarf zu variieren, ebenso aber auch die Eigenschaften des eingesetzten Korkmaterials, indem man auf das Verhältnis NaOH / Na₂SiO₃ Einfluß nimmt.

Die auf diese Reinigungsphase folgende Ruhephase ist ebenfalls von großer Bedeutung, und zwar besonders aus zwei Gründen: Tatsächlich bewirkt der Anstieg der Temperatur einerseits eine Aktivierung des Wasserstoffperoxids, die eine Einleitung der Desinfektion der Korke gestattet, und begünstigt andererseits den Abbau des Natriumsilikats in Form von Siliciumoxid zur Unterstützung der Entfärbung der Korke und zur Herbeiführung eines Oberflächengefüges, welches dem von Velours mit besonders angenehmem Griff gleicht.

Wie bereits angeführt, können sich die relativen Anteile der verschiedenen Bestandteile der Reinigungslösung entsprechend dem gewünschten Bleichungsgrad ändern; es hat sich jedoch gezeigt, daß man besonders befriedigende Ergebnisse durch Verwendung einer Lösung erzielt, die, ausgedrückt in einem gewichtsanalytischen Prozentsatz, ca. 1 bis 5 Gew.-% Natriumhydroxid (50 %-ig), 2 bis 10 Gew.-% Natriumsilikat (50 %-ig) und 15 bis 25 Gew.-% Wasserstoffperoxid (35 %-ig) enthält.

Für den zuletzt genannten Bestandteil kann man beispielsweise die Verbindung einsetzen, die im Handel unter der Bezeichnung "P3-OXONIA" (eingetragenes Warenzeichen) vertrieben wird.

Die Erfahrung hat im übrigen gezeigt, daß die Kontaktzeit zwischen Korken und Reinigungslösung unter Umrühren in der Größenordnung von 30 Minuten liegen muß und daß auf diese Behandlung eine ebenfalls 30 Minuten dauernde Ruhezeit bei 80 °C eintreten muß.

Außerdem ist auch die besondere Wahl des Desinfektionsmittels für die dritte Phase der Anwendung des Verfahrens gemäß der Erfindung ihrerseits von wesentlicher Bedeutung. Tatsächlich hat die Erfahrung weitgehend gezeigt, daß das Wasserstoffperoxid unter annehmbaren Arbeitsbedingungen (Temperatur und Konzentration) allein nicht geeignet war, eine ausreichende Vernichtung sämtlicher Mikrobenkeime zu bewirken, während Peressigsäure aufgrund ihrer Instabilität und ihrer Fähigkeit, Sauerstoff freizusetzen, nicht allein in unstabilisierter Lösung verwendet werden konnte.

Aus diesem Grunde enthält die wäßrige Desinfektionslösung gemäß einer bevorzugten Ausführungsform der Erfindung einen gewichtsanalytischen Prozentsatz von ca. 2 bis 5 % einer im Gleichgewicht befindlichen sauren, wäßrigen Lösung einer Mischung aus Essig- und Peressigsäure sowie Wasserstoffperoxid, die der handelsüblichen Lösung mit der Bezeichnung "P3-OXONIA ACTIF" (eingetragenes Warenzeichen) entspricht.

Damit diese Lösung mit möglichst hohem Wirkungsgrad eingesetzt werden kann, ist es natürlich unabdinglich, jede Spur von Alkalität von den Korken nach der Reinigungsbehandlung zu entfernen und somit vor Anwendung der Desinfektionslösung eine Spülung von mehreren Minuten Dauer vorzusehen.

Um eine maximale Desinfektionswirkung zu erzielen, konnte beobachtet werden, daß die Korke unter Umrühren mit der Desinfektionslösung während eines Zeitraums von ca. 15 bis 30 Minuten und bei einer Temperatur nicht über 40 °C in Kontakt gebracht werden mußten.

Auf diesen Vorgang kann ggf. eine Färbung folgen, bevor die Korke etwa 30 Minuten bis 1 Stunde in einer oder zwei Stufen bei 80 °C getrocknet werden. Diese sind dann für den Einsatz bei der Abfüllung von Weinen und anderen Getränken in Flaschen bereit.

Das oben beschriebene Verfahren kann natürlich in jeder Art von Vorrichtung verwendet werden, ohne den Rahmen der Erfindung zu sprengen. Man wählt jedoch für die wäßrige Reinigungslösung sowie für die wäßrige Desinfektionslösung vorzugsweise Edelstahlbehälter, um Korrosionsprobleme möglichst weitgehend zu begrenzen.

Im übrigen ist es, um "Flughefe" zu unterdrücken und deren Anwesenheit im Wein auszuschließen, besonders vorteilhaft, die zu behandelnden Korke (im allgemeinen in Gruppen von 10 bis 20.000 Stück) in zylindrische Gittertrommeln für horizontale Rotation einzulegen, bevor man sie nacheinander mit den verschiedenen Behandlungslösungen in Berührung bringt; der Einsatz einer derartigen Vorrichtung erlaubt gleichzeitig die Verbesserung und die Verstärkung des Kontakts zwischen den Korken und den verschiedenen Lösungen.

Die charakteristischen Merkmale des Verfahrens, welches Gegenstand der Erfindung ist, werden weiter unten im einzelnen unter Bezugnahme auf das obige Anwendungsbeispiel beschrieben:
Eine Partie von 15.000 Korken ist in eine zylindrische Gittertrommel eingelegt worden.

Diese Korke wurden 30 Minuten lang bei Umgebungstemperatur in einer Lösung eingetaucht und gedreht, die folgende gewichtsanalytische Prozentsätze enthielt:
- 1,2 % 50 %ige Natronlauge,
- 19 % "P3-OXONIA" (eingetragenes Warenzeichen)
   (Wasserstoffperoxid 35 %ig,
- 2 % 50 %iges Natriummetasilikat.

Anschließend ließ man die Korke 2 Minuten lang abtropfen, und danach wurden sie 30 Minuten lang bei 80 °C getrocknet. Danach wurden sie 2 Minuten lang gespült.

Anschließend wurde die Trommel neuerlich in Umdrehung versetzt und die Korke wurden 15 Minuten lang bei Umgebungstemperatur in einer 3 %igen Lösung von "P3-OXONIA ACTIF" (eingetragenes Warenzeichen) eingeweicht. Auf diese Behandlung folgte eine 20-minütige Vortrocknung bei 80 °C und dann ein Trockenvorgang bei 80 °C während 40 Minuten.

Auf diese Weise erzielte man Korke, deren Aussehen völlig zufriedenstellend war.

## Patentansprüche

1. Verfahren zur Reinigung und Desinfektion von Korkstopfen, wobei man
a) in einer ersten Phase oder Reinigungsphase insbesondere unter Umrühren die Korke bei Umgebungstemperatur in einer alkalischen, wäßrigen Lösung behandelt, die eine Mischung aus Natriumhydroxid, Natriumsilicat und Wasserstoffperoxid enthält,
dadurch gekennzeichnet, daß man
b) in einer zweiten Phase oder Ruhepause die Korke bei einer Temperatur im Bereich von 40 bis 80°C trocknet, anschließend spült und
c) in einer dritten Phase oder Desinfektionsphase die Korke mittels einer im Gleichgewicht befindlichen sauren, wäßrigen Lösung behandelt, die eine Mischung aus Essig- und Peressigsäure sowie Wasserstoffperoxid enthält,
d) wobei auf diese dritte Phase eine abschließende Trocknungsphase folgt.

2. Verfahren gemäß Anspruch 1, dadurch gekennzeichnet, daß die dritte Phase bei einer Temperatur zwischen 10 und 60°C angewandt wird.

3. Verfahren nach einem der Ansprüche 1 und 2, dadurch gekennzeichnet, daß die wäßrige Reinigungslösung einen gewichtsanalytischen Prozentsatz von 1 bis 5 Gew.-% 50 %igen Natriumhydroxids, 2 bis 10 Gew.-% 50 %igen Natriumsilikats und 15 bis 25 Gew.-% 35 %igen Wasserstoffperoxids enthält.

4. Verfahren nach einem der Ansprüche 1 bis 3, dadurch gekennzeichnet, daß man die Korke für ca. 30 Minuten unter Umrühren mit der wäßrigen Reinigungslösung in Kontakt hält.

5. Verfahren nach einem der Ansprüche 1 bis 4, dadurch gekennzeichnet, daß man die Korke vor Anwendung der Desinfektionsphase ca. 30 Minuten lang trocknet.

6. Verfahren nach einem der Ansprüche 1 bis 5, dadurch gekennzeichnet, daß die wäßrige Desinfektionslösung einen gewichtsanalytischen Prozentsatz von ca. 2 bis 5 % einer im Gleichgewicht befindlichen sauren, wäßrigen Lösung einer Mischung aus Essig- und Peressigsäure sowie Wasserstoffperoxid enthält.

7. Verfahren nach einem der Ansprüche 1 bis 6, dadurch gekennzeichnet, daß man die Korke während ca. 15 bis 30 Minuten unter Umrühren mit der wäßrigen Desinfektionslösung in Kontakt hält.

8. Verfahren nach einem der Ansprüche 1 bis 7, dadurch gekennzeichnet, daß man die wäßrige Reinigungslösung sowie die wäßrige Desinfektionslösung in Edelstahlbehälter einbringt.

9. Verfahren nach einem der Ansprüche 1 bis 8, dadurch gekennzeichnet, daß man die zu behandelnden Korke in horizontal rotierende zylindrische Gittertrommeln einlegt und nacheinander mit verschiedenen Behandlungslösungen in Kontakt bringt.

## Claims

1. A process for cleaning and disinfecting corks in which
a) in a first phase or cleaning phase carried out in particular with stirring, the cork is treated at ambient temperature in an alkaline aqueous solution containing a mixture of sodium hydroxide, sodium silicate and hydrogen peroxide,
characterized in that
b) in a second phase or rest interval, the cork is dried at a temperature of 40 to 80°C and subsequently rinsed and
c) in a third phase or disinfection phase, the cork is treated with an acidic aqueous equilibrium solution containing a mixture of acetic and peracetic acid and also hydrogen peroxide,
d) this third phase being followed by a concluding drying phase.

2. A process as claimed in claim 1, characterized in that the third phase is carried out at a temperature of 10 to 60°C.

3. A process as claimed in claim 1 or 2, characterized in that the aqueous cleaning solution contains a gravimetric-analytical percentage of 1 to 5% by weight of 50% sodium hydroxide, 2 to 10% by weight of 50% sodium silicate and 15 to 25% by weight of 35% hydrogen peroxide.

4. A process as claimed in any of claims 1 to 3, characterized in that the cork is contacted with the aqueous cleaning solution for about 30 minutes with stirring.

5. A process as claimed in any of claims 1 to 4, characterized in that the cork is dried for about 30 minutes before the disinfection phase.

6. A process as claimed in any of claims 1 to 5, characterized in that the aqueous disinfecting solution contains a gravimetric-analytical percentage of about 2 to 5% of an acidic aqueous equilibrium solution of a mixture of acetic and peracetic acid and also hydrogen peroxide.

7. A process as claimed in any of claims 1 to 6, characterized in that the cork is contacted with the aqueous disinfecting solution for about 15 to 30 minutes with stirring.

8. A process as claimed in any of claims 1 to 7, characterized in that the aqueous cleaning solution and the aqueous disinfecting solution are introduced into stainless steel vessels.

9. A process as claimed in any of claims 1 to 8, characterized in that the cork to be treated is placed in horizontally rotating cylindrical wire drums and successively contacted with various treatment solutions.

## Revendications

1. Procédé de nettoyage et de désinfection de bouchons de liège dans lequel :
a) on traite dans une première phase ou phase de nettoyage, en particulier par agitation les bouchons à température ambiante dans une solution aqueuse alcaline, qui renferme un mélange à base d'hydroxyde de sodium, de silicate de sodium et de peroxyde d'hydrogène,
caractérisé en ce que :
b) on sèche dans une deuxième phase ou temps de repos, les bouchons à une température dans la plage de 40 à 80°C, puis rince et
c) on traite dans une troisième phase ou phase de désinfection, les bouchons à l'aide d'une solution aqueuse acide qui se trouve en équilibre, renfermant un mélange à base d'acide acétique, d'acide peracétique ainsi que de peroxyde d'hydrogène,
d) dans cette troisième phase du procédé on suit une étape finale de séchage.

2. Procédé selon la revendication 1, caractérisé en ce que la troisième phase est réalisée à une température comprise entre 10 et 60°C.

3. Procédé selon l'une des revendications 1 et 2, caractérisé en ce que la solution aqueuse de nettoyage renferme un pourcentage, déterminé par gravimétrie, de 1 à 5 % en poids d'hydroxyde de sodium à 50 %, de 2 à 10 % en poids de silicate de sodium à 50% et de 15 à 25 % en poids de peroxyde d'hydrogène à 35 %.

4. Procédé selon l'une des revendications 1 à 3, caractérisé en ce que l'on maintient en contact les bouchons pendant environ 30 minutes sous agitation, avec la solution aqueuse de nettoyage.

5. Procédé selon l'une des revendications 1 à 4, caractérisé en ce que l'on sèche durant environ 30 min les bouchons avant l'utilisation de la phase de désinfection.

6. Procéde selon l'une des revendications 1 à 5, caractérisé en ce que la solution aqueuse de désinfection renferme un pourcentage déterminé par gravimétrie, allant d'environ 2 à 5 % d'une solution aqueuse, acide se trouvant en équilibre d'un mélange à base d'acide acétique, d'acide peracétique ainsi que de peroxyde d'hydrogène.

7. Procédé selon l'une des revendications 1 à 6, caractérisé en ce que l'on maintient les bouchons en contact pendant environ 15 à 30 minutes sous agitation, avec la solution aqueuse de désinfection.

8. Procédé selon l'une des revendications 1 à 7, caractérisé en ce que l'on introduit la solution aqueuse de nettoyage ainsi que la solution aqueuse de désinfection dans un récipient en acier spécial.

9. Procédé selon l'une des revendications 1 à 8, caractérisé en ce que l'on insère les bouchons qui doivent être traités dans des tambours cylindriques à grille, tournant horizontalement et qu'on les met en contact les uns après les autres avec différentes solutions de traitement.
